# FASCICULE DE BREVET EUROPEEN

(11) **EP 0 044 844 B1**
(45) Date de publication et mention de la délivrance du brevet: **23.05.1984**
(21) Numéro de dépôt: 81900302.1
(22) Date de dépôt: 30.01.1981
(51) Int. Cl.: B41M 5/20

(54) **PAPIER D'ENREGISTREMENT ELECTROSENSIBLE**
ELEKTROEMPFINDLICHES AUFZEICHNUNGSPAPIER
PAPER FOR ELECTRO-SENSITIVE RECORDING

(30) Priorité: 30.01.1980 FR 8002315
(43) Date de publication de la demande: 03.02.1982
(73) Titulaire: AUSSEDAT-REY, F-78140 Vélizy-Villacoublay (FR); KDP-KELLER DORIAN PAPIERS, F-69003 Lyon (FR)
(72) Inventeur: RIOU, Claude Raymond, F-74290 Veyrier-du-Lac (FR); NODIN, Christian Henri Gabriel, Saint Romain de Jalionas F-38460 Cremieu (FR)
(74) Mandataire: Ropital-Bonvarlet, Claude
(86) Numéro de dépôt international: FR8100010
(87) Numéro de publication internationale: WO8102139

## Description

La présente invention concerne un système chimique capable de changer de coloration d'une manière irréversible lorsqu'il est soumis au passage d'un signal électrique.

L'invention concerne également le papier d'enregistrement électrosensible correspondant à ce système chimique.

Il existe plusieurs types connus de systèmes d'enregistrement électrographique. On entend par « enregistrement électrographique » un enregistrement électrique par voie directe au moyen d'une électrode en forme de stylet.

On connaît, par exemple, les papiers à étincelage qui comprennent une base noire masquée par une couche de pigments blancs. Ces pigments sont carbonisés ou volatilisés sous l'action d'une étincelle électrique et un signal électrique peut ainsi être transformé en une trace noire sur le papier. De tels papiers nécessitent le choix d'une tension élevée et dégagent des odeurs gênantes durant l'enregistrement.

On connaît également des papiers électrolytiques au sein desquels se produit une réaction chimique chromogène lors du passage du courant correspondant au signal électrique. De tels papiers électrolytiques peuvent fonctionner sous une tension relativement faible, mais l'intensité du courant doit être importante et le degré d'humidité doit rester élevé, ce qui conduit à des contraintes de stockage. De plus, les deux types précités de papiers ont une vitesse d'enregistrement limitée.

On connaît encore les papiers diélectriques dans lesquels se déroule un processus électrostatique. La mise en oeuvre de ces papiers est compliquée et la tension doit être élevée. Les machines qui les utlisent sont de plus encombrantes et coûteuses.

On connaît aussi un papier pouvant être qualifié de thermographique, en ce sens qu'une trace colorée résulte de l'application d'une chaleur due au passage d'un courant électrique à des chlorures métalliques inclus à une couche électro-sensible.

Il s'agit, notamment, du brevet français 72-47 058 (2177 280) qui décrit un papier électroenregistreur composé d'un substrat (papier), d'une couche bonne conductrice de l'électricité et d'une couche électro- sensible.

Ce brevet français décrit l'emploi dans ladite couche électrosensible de l'un ou de l'autre des halogénures capable de provoquer la formation d'une trace par réaction électrochimique ou énergie calorifique correspondant au passage d'un courant à travers les couches du papier d'enregistrement.

Ce papier ne peut être considéré comme ayant des propriétés particulièrement remarquables, étant donné que les exemples fournis font appel à l'application d'une tension de 70 volts, c'est-à-dire devant être considérée comme relativement et en tout nettement supérieure à la tension maximale basse que l'on cherche à obtenir.

La présente invention vise à remédier aux inconvénients de la technique antérieure en proposant un nouveau papier d'enregistrement faisant intervenir la complexation d'un halogénure de bismuth ou d'antimoine par un halogénure de métal divalent afin de former une espèce stable plus réactive.

Cette caractéristique permet d'atteindre des résultats surprenants quant aux seuils du courant électrique utilisé pour générer la trace, de tels seuils étant notablement inférieurs à ceux atteints par les techniques actuellement connues.

Selon l'invention, on forme une trace permanente dans un papier d'enregistrement électrographique grâce à l'injection locale d'électrons à l'aide d'au moins une électrode de marquage portée à un potentiel négatif, dans une couche électrosensible.

Le papier d'enregistrement électrographique selon l'invention se compose des couches suivantes, dans cet ordre :
1. une couche de substrat qui peut être, notamment, une couche de papier (épaisseur préférée : 50µ),
2. une couche bonne conductrice de l'électricité, capable de fournir des ions positifs pour compenser un défaut en charges positives dans la couche électrosensible supérieure : on utilisera, notamment, une couche d'aluminium contrecollé, ou le couple aluminium-carbone, en poudre, dans un liant convenable,
3. une couche supérieure électrosensible contenant :
   - un halogénure de bismuth ou d'antimoine, de manière tout à fait préférée BiCI₃ ou SbCl₃, en fonction du degré de pureté du sel de bismuth, ces composés pourront, éventuellement, être accompagnés d'une petite quantité d'acide chlorhydrique afin, de manière connue de l'homme de l'art, d'éviter la présence d'oxychlorure susceptible d'inhiber la réaction chromogène,
   - un halogénure de métal divalent susceptible de complexer l'halogénure de bismuth ou d'antimoine pour donner une espèce stable plus réactive se dissociant lors du passage du courant et effectuant une réaction d'oxydo-réduction avec l'aluminium ; on citera notamment les halogénures de Mg, Ca, Ba, Sr, Mn, Fe, Co, ou Ni, etc..., de plus, la présence d'eau de cristallisation permet de conserver une conductivité ionique constante,
   - un oxyde semi-conducteur sous forme pigmentaire qui, en plus de son rôle opacifiant, intervient dans les réactions d'oxydo-réduction provoquées par le passage du courant ; on citera notamment les oxydes suivants : Ti0₂, Sn0₂, ZnO, AI₂0₃, kaolin ; pour améliorer le résultat obtenu, on pourra éventuellement, effectuer un traitement de surface de cet oxyde, d'une manière connue de l'homme de l'art ; on peut utiliser un mélange de plusieurs oxydes de ce type, notamment TiO₂/kaolin,
   - un liant polymérique qui assure la cohésion de la dispersion et, en outre, en fonction de son acidité, modifie le caractère acidobasique du milieu et donc la qualité des inscriptions obtenues ; comme liants préférés, on citera les liants polyvinyliques, polyacryliques et les polymères halogénés,
   - un plastifiant destiné à assurer la conservation des propriétés mécaniques de la couche ; des plastifiants convenables sont les phtalates, les adipates, etc...

A titre indicatif, la dimension des grains des oxydes précités pourra être choisie entre 0,1 et 5 µ, et de préférence autour de 0,3 µ.

La couche électrosensible décrite ci-dessus doit naturellement présenter une conductivité électrique suffisante pour permettre le passage d'un courant électrique entre l'électrode de marquage et la couche bonne conductrice de l'électricité. Une conductivité électrique satisfaisante pourra être choisie entre 1 000 et 10 000 ohms/cm².

Lorsque la couche bonne conductrice de l'électricité est constituée de poudre d'aluminium et de poudre de carbone, la dimension des grains peut y être choisie entre 0,1 et 3 µ, et de préférence autour de 0,3 µ.

Dans la couche électrosensible, on a découvert qu'il était nécessaire d'établir un rapport, en poids à sec, de 0,5 à 3/1 environ, de préférence d'environ 1/1, en ce qui concerne le rapport de l'oxyde (ou des oxydes lorsqu'on les utilise en mélange) au liant de la couche.

Pour préparer la couche électrosensible selon l'invention, on fait passer les différents constituants dans un broyeur à billes, le mélange de l'halogénure de bismuth (ou d'antimoine) et d'un halogénure de métal divalent étant cependant dissous au préalable dans de l'éthanol ; le mélange sortant du broyeur à billes est couché sur la couche bonne conductrice de l'électricité, qui peut consister, comme indiqué plus haut, en un support d'aluminium, à raison de 7 à 25 g/m² environ. On effectue ensuite un séchage.

La mise en oeuvre du papier selon l'invention consiste à appliquer à l'électrode-stylet un certain courant dont la tension et l'intensité correspondent au signal à reproduire. L'extrémité de l'électrode est mise sensiblement en contact avec la face supérieure de la couche électrosensible selon l'invention, laquelle est couchée sur la couche bonne conductrice de l'électricité, laquelle est elle-même déposée sur un substrat (papier). Lorsque le signal électrique est envoyé à l'électrode, il se produit un phénomène d'échange ionique entre la couche bonne conductrice de l'électricité et la couche électrosensible, une trace apparaissant dans cette dernière en raison du déplacement de l'équilibre redox existant.

Il est naturellement essentiel, pour qu'un tel procédé soit intéressant, que le seuil de réponse à une impulsion électrique soit aussi faible que possible, et que le système fonctionne pour des tensions appliquées également aussi faibles que possible, comme le comprendra aisément l'homme de métier. Cependant, les systèmes connus actuellement ont un seuil d'impulsion de l'ordre de 1 ms et fonctionnent sous des tensions qui sont au minimum de 50 V et souvent supérieures.

Au contraire, selon l'invention, on abaisse le seuil d'impulsion à 100 µs au moins, et on travaille sous une tension qui peut être de l'ordre de 10 V et une intensité comprise entre 75 et 200 µA.

Ceci représente des avantages essentiels de l'invention.

Les exemples suivants illustrent l'invention sans toutefois en limiter la portée. Dans ces exemples, on a utilisé comme substrat une feuille de papier (50 µ) et comme couche bonne conductrice de l'électricité une couche d'aluminium (9 µ) contrecollée sur le papier. Comme il a été dit plus haut, ceci n'est cependant pas limitatif.

### Exemple 1 (Composition électrosensible selon l'invention)

- Ti0₂ (AT1 de THANN & MULHOUSE) 40 g
- Vilit MC 34 (maléochlorure de vinyle-Hüls) 40 g
- Méthyléthylcétone (MEC) 128 g
- Acétate d'éthyle (AE) 128 g
- DOP (dioctylphtalate RHONE-POULENC) 9,6 g
- BiCI₃ 3 g
- MgCl₃, 6H₂0 2,73 g
- Alcool éthylique 3,8 g

### Exemple 2

On prépare la même composition que dans l'exemple 1, en utilisant cependant du chlorure de nickel au lieu du chlorure de magnésium et une quantité différente d'alcool éthylique. Ces deux modifications sont les suivantes :
- NiCl₂, 6H₂0 3,18 g
- Alcool éthylique 12 g

### Exemple 3

On prépare une composition selon l'invention comme selon l'exemple 1, en utilisant toutefois du chlorure de manganèse au lieu du chlorure de magnésium, et une quantité différente d'alcool éthylique ; ces deux modifications sont les suivantes :
― MnCl₂, 4 H₂O 2,65 g
- Alcool éthylique 15 g

### Exemple 4

On prépare la composition électrosensible selon l'invention suivante :
- Ti0₂ (AT1) 40 g
- Vilit MC 34 40 g
- MEC 80 g
- AE 80 g
- DOP 16,8 g
- BiC1₃ 3 g ―CaCl₂ 4,5 g
- HCI 0,288 g
- Alcool éthylique 6 g

### Exemple 5

On prépare une composition comme selon l'exemple 4, en utilisant cependant une quantité différente d'oxyde de titane, du kaolin, une quantité différente de DOP et en supprimant l'acide chlorhydrique. Ces modifications sont les suivantes :
- Ti0₂ (AT1) 10 g
- Kaolin (Dinkie A de ENGLISH CHINA CLAYS) 30 g
- DOP 9,6 g
- HCI 0 g

Les résultats obtenus pour les compositions correspondant aux exemples ci-dessus sont rassemblés dans le tableau ci-après. La densité de trace a été mesurée à l'aide d'un densitomètre à réflexion du type MACBETH RD 100.

L'homme de l'art pourra apporter des modifications aux exemples non limitatifs qui viennent d'être décrits, et ce sans sortir du cadre de l'invention.

## Revendications

1. Papier d'enregistrement électrographique consistant en un substrat inférieur sur lequel est déposée une couche bonne conductrice de l'électricité, elle-même revêtue par une couche supérieure électrosensible, la couche conductrice de l'électricité étant capable de fournir des ions positifs pour compenser un défaut de charges positives apparaissant dans ladite couche électrosensible, et la conductivité de ladite couche électrosensible étant suffisante pour permettre le passage du courant entre une électrode-stylet appliquée sensiblement sur sa face supérieure et ladite couche bonne conductrice de l'électricité, caractérisé en ce que ladite couche supérieure électrosensible contient un halogénure de bismuth ou d'antimoine et un halogénure de métal divalent susceptible de complexer l'halogénure de bismuth ou d'antimoine.

2. Papier selon la revendication 1, caractérisé en ce que l'halogénure de bismuth ou d'antimoine consiste en BiCl₃ ou SbCl₃ et en ce que l'on ajoute éventuellement une petite quantité d'acide chlorhydrique pour compenser le défaut de pureté du sel de bismuth.

3. Papier selon la revendication 1 ou 2, caractérisé en ce que l'halogénure de métal divalent est choisi parmi les halogénures de magnésium, calcium, baryum, strontium, manganèse, fer, cobalt ou nickel, notamment les chlorures.

4. Papier selon l'une quelconque des revendications 1 à 3, caractérisé en ce que ladite couche électrosensible contient, outre ledit halogénure de bismuth ou d'antimoine et ledit halogénure de métal divalent,
- un ou plusieurs oxydes semi-conducteurs sous forme pigmentaire,
- un liant polymérique,
- et un plastifiant.

5. Papier selon la revendication 4, caractérisé en ce que ledit oxyde est choisi parmi TiO₂, SnO₂, ZnO, Al₂O₃ et kaolin et leurs mélanges et en ce que cet oxyde est éventuellement traité en surface.

6. Papier selon la revendication 4 ou 5, caractérisé en ce que le liant est choisi parmi les liants polyvinyliques, polyacryliques et les polymères halogénés.

7. Papier selon l'une quelconque des revendications 4 à 6, caractérisé en ce que le plastifiant est choisi parmi les phtalates et adipates.

8. Papier selon l'une quelconque des revendications 1 à 7, caractérisé en ce que le rapport en poids à sec de l'oxyde au liant, dans la couche électrosensible, est compris entre 0,5 et 3/1, et est de préférence voisin de 1/1.

9. Papier selon l'une quelconque des revendications 1 à 8, caractérisé en ce que la couche bonne conductrice de l'électricité consiste en une couche d'aluminium contrecollé.

10. Papier selon l'une quelconque des revendications 1 à 8, caractérisé en ce que la couche bonne conductrice de l'électricité consiste en poudre d'aluminium et en poudre de carbone dans un liant.

11. Papier selon l'une quelconque des revendications 1 à 10, caractérisé en ce que la couche électrosensible est couchée sur la couche bonne conductrice de l'électricité à raison de 7 à 25 g/m² environ avant d'être séchée.

12. Composition électrosensible pour papier d'enregistrement électrographique, telle que définie dans l'une quelconque des revendications 1 à 8.

13. Papier selon l'une quelconque des revendications 1 à 11, caractérisé en ce que la couche électrosensible contient notamment :
― TiO₂, BiCl₃ et MgCl₂, 6 H₂O, ou,
- Ti0₂, BiCI₃ et NiCl₂, 6 H₂0, ou,
- Ti0₂, BiCI₃ et MnCl₂, 4 H₂0, ou,
― TiO₂, BiCl₃ et CaCl₂, ou,
- Ti0₂/kaolin, BiCI₃ et CaC1₂.

14. Composition électrosensible pour papier d'enregistrement électrographique telle que définie dans la revendication 13.

## Claims

1. Electrographic recording paper consisting of lower substrate on which a good electricity conducting layer is deposited, the latter being coated with an electrosensitive upper layer, the electricity conducting layer being capable of providing positive ions to offset a defect of positive charges appearing in said electrosensitive layer, and the conductivity of said electrosensitive layer being sufficient to allow the passage of the current between a pencil-electrode substantially applied on its upper face and said electricity-conducting layer, characterized in that said upper electrosensitive layer contains a bismuth or antimony halide or a divalent metal halide capable of chelating the bismuth or antimony halide.

2. Paper according to claim 1, characterized in that the bismuth or antimony halide consists of BiC1₃ or SbCl₃, and in that a small quantity of hydrochloride acid is possibly added to offset the defect of purity of the bismuth salt.

3. Paper according to claim 1 or 2, characterized in that the divalent metal halide is chosen from magnesium, calcium, barium, strontium, manganese, iron, cobalt or nickel halide, namely chlorides.

4. Paper according to any one of claims 1 to 3, characterized in that said electrosensitive layer contains, in addition to said bismuth or antimony halide, and said divalent metal halide,
- one or several semi-conductors in pigmentary form,
- a polymeric binding agent,
- a laminating agent.

5. Paper according to claim 4, characterized in that said oxide is chosen from Ti0₂, Sn0₂, ZnO, AI₂0₃ and kaolin and mixtures thereof, and in that this oxide can be surface-treated.

6. Paper according to claim 4 or 5, characterized in that the binding agent is chosen from polyvinylic, polyacrylic binding agents, and the halogenous polymer.

7. Paper according to any one of claims 4 to 6, characterized in that the laminating agent is chosen from the phthalates and adipates.

8. Paper according to any one of claims 1 to 7, characterized in that the dry weight ratio of oxide to the binding agent, in the electrosensitive layer, varies between 0.5 and 3/1, and is preferably near 1/1.

9. Paper according to any one of claims 1 to 8, characterized in that the electricity-conducting layer consists in a laminated aluminium layer.

10. Paper according to any one of claims 1 to 8, characterized in that said electricity conducting layer consists in aluminium powder and in carbon powder in a binding agent.

11. Paper according to any one of claims 1 to 10, characterized in that said electrosensitive layer is applied on the electricity-conducting layer in the proportion of about 7 to 25 g/m² before being dried.

12. Electrosensitive composition for electrographic recording paper such as defined in any one of claims 1 to 8.

13. Paper according to any one of claims 1 to 11, characterized in that said electrosensitive layer contains in particular:
― TiO₂, BiCl₃ and MgCl₂, 6 H₂O, or,
― TiO₂, BiCl₃ and NiCl₂, 6 H₂O, or,
― TiO₂, BiCl₃ and MnCl₂, 4 H₂O, or,
― TiO₂, BiCl₃ and CaCl₂, or,
- TiO₂/kaolin, BiCl₃ and CaCl₂.

14. Electrosensitive composition for electrographic recording paper such as defined in claim 13.

## Patentansprüche

1. Elektrografisches Registrierpapier, bestehend aus einem unteren Substrat, auf dem eine elektrisch gut leitende Schicht aufgebracht ist, die wiederum mit einer elektrisch empfindlichen oberen Schicht versehen ist, wobei die elektrisch leitende Schicht fähig ist, positive lonen zu liefern, um einen in der elektrisch empfindlichen Schicht auftretenden Mangel an positiven Ladungen auszugleichen, und die Leitfähigkeit der elektrisch empfindlichen Schicht ausreicht, um den Durchgang von Strom zwischen einer im wesentlichen auf ihrer oberen Fläche angebrachten Elektrodenspitze und der elektrisch gut leitenden Schicht zu ermöglichen, dadurch gekennzeichnet, daß die obere, elektrisch empfindliche Schicht ein Wismut- oder Antimonhalogenid und ein Halogenid eines bivalenten Metalles enthält, welches das Wismut- oder Antimonhalogenid komplexieren kann.

. 2. Papier nach Anspruch 1, dadurch gekennzeichnet, daß das Wismut- oder Antimonhalogenid aus BiCl₃ oder SbCl₃ besteht und daß gegebenenfalls eine geringe Menge Salzsäure zum Ausgleich der fehlenden Reinheit des Wismutsalzes beigefügt ist.

3. Papier nach Anspruch 1 oder 2, dadurch gekennzeichnet, daß das Halogenid des divalenten Metalles ausgewählt ist aus den Halogeniden von Magnesium, Calcium, Barium, Strontium, Mangan, Eisen, Kobalt oder Nickel, insbesondere den Chloriden.

4. Papier nach einem der Ansprüche 1 bis 3, dadurch gekennzeichnet, daß die elektrisch empfindliche Schicht neben dem Wismut oder Antimonhalogenid und dem Halogenid des divalenten Metalles,
- ein oder mehrere Halbleiteroxide in Pigmentform,
- ein polymeres Bindemittel,
- und ein Plastifizierungsmittel enthält.

5. Papier nach Anspruch 4, dadurch gekennzeichnet, daß das Oxid ausgewählt ist aus TiO₂, SnO₂, ZnO, A1₂0₃ und Kaolin und Mischungen derselben, und daß dieses Oxid gegebenenfalls oberflächenbehandelt ist.

6. Papier nach Anspruch 4 oder 5, dadurch gekennzeichnet, daß das Bindemittel ausgewählt ist aus Polyvinyl-, Polyacrylbindern und halogenierten Polymeren.

7. Papier nach einem der Ansprüche 4 bis 6, dadurch gekennzeichnet, daß das Plastifizierungsmittel ausgewählt ist aus Phthalaten und Adipaten.

8. Papier nach einem der Ansprüche 1 bis 7, dadurch gekennzeichnet, daß das Trockengewichtsverhältnis von Oxid zu Bindemittel in der elektrisch empfindlichen Schicht zwischen 0,5 und 3/1, vorzugsweise nahe 1/1, liegt.

9. Papier nach einem der Ansprüche 1 bis 8, dadurch gekennzeichnet, daß die elektrisch gut leitende Schicht aus einer gegengeklebten Aluminiumschicht besteht.

10. Papier nach einem der Ansprüche 1 bis 8, dadurch gekennzeichnet, daß die elektrisch gut leitende Schicht aus Aluminiumpulver und aus Kohlenstoffpulver in einem Bindemittel besteht.

11. Papier nach einem der Ansprüche 1 bis 10, dadurch gekennzeichnet, daß die elektrisch empfindliche Schicht auf der elektrisch gut leitenden Schicht in einer Menge von etwa 7 bis 25 g/m² vor dem Trocknen aufgestrichen ist.

12. Elektrisch empfindliche Zusammensetzung für elektrografisches Registrierpapier, wie in irgendeinem der Ansprüche 1 bis 8 definiert.

13. Papier nach einem der Ansprüche 1 bis 11, dadurch gekennzeichnet, daß die elektrisch empfindliche Schicht insbesondere:
― TiO₂, BiCl₃ und MgCl₂, 6 H₂O, oder
― TiO₂, BiCl₃ und NiCl₂, 6 H₂O, oder
― TiO₂, BiCl₃ und MnCl₂, 4 H₂O, oder
― TiO₂, BiCl₃ und CaCl₂, oder
― TiO₂/Kaolin, BiCl₃ und CaCl₂ enthält.

14. Elektrisch empfindliche Zusammensetzung für elektrografisches Registrierpapier, wie in Anspruch 13 definiert.
